# FASCICULE DE BREVET EUROPEEN

(11) **EP 1 147 237 B1**
(45) Date de publication et mention de la délivrance du brevet: **23.07.2003**
(21) Numéro de dépôt: 00900600.8
(22) Date de dépôt: 18.01.2000
(51) Int. Cl.: C22C 21/02

(54) **PRODUIT EN ALLIAGE ALUMINIUM-SILICIUM HYPEREUTECTIQUE POUR MISE EN FORME A L'ETAT SEMI-SOLIDE**
PRODUKT AUS ÜBEREUTEKTISCHER ALUMINUM-SILIZIUM LEGIERUNG ZUR VERFORMUNG IN HALBFESTEM ZUSTAND
HYPEREUTECTIC ALUMINIUM-SILICON ALLOY PRODUCT FOR SEMISOLID FORMING

(30) Priorité: 21.01.1999 FR 9900787
(43) Date de publication de la demande: 24.10.2001
(73) Titulaire: ALUMINIUM PECHINEY, 75218 Paris Cedex 16 (FR)
(72) Inventeur: LASLAZ, Gérard, F-38570 Le Cheylas (FR); COSSE, François, F-38100 Grenoble (FR); GARAT, Michel, F-38210 Saint Quentin sur Isère (FR)
(74) Mandataire: Mougeot, Jean-Claude
(86) Numéro de dépôt international: FR0000095
(87) Numéro de publication internationale: WO00043559

(56) Documents cités:
- EP-A- 0 572 683
- US-A- 5 009 844
- US-A- 5 701 942
- PATENT ABSTRACTS OF JAPAN vol. 097, no. 004, 30 avril 1997 (1997-04-30) -& JP 08 323461 A (ASAHI TEC CORP), 10 décembre 1996 (1996-12-10) cité dans la demande
- KAHLEN L ET AL: "SEMI-SOLID PROCESSING OF HYPEREUTECTIC AL/SI ALLOYS" , INTERNATIONAL CONFERENCE ON ALUMINUM ALLOYS, VOL. 1, PAGE(S) 83 - 90 XP000607979

## Description

### Domaine technique

L'invention concerne des produits en alliage Al-Si, avec éventuellement d'autres éléments d'addition, dans lesquels la teneur en silicium est telle qu'elle soit supérieure à la composition de l'eutectique (11,7% dans le cas où il n'y a pas d'autre élément d'addition). Ces produits, tels que des billettes, découpées ensuite en lopins correspondant à la quantité de métal nécessaire à la pièce à fabriquer, ou des ébauches de forge, sont destinés à être réchauffés à l'état semi-solide, c'est-à-dire à une température comprise entre le solidus et le liquidus de l'alliage, pour être mis en forme, notamment par forgeage ou injection sous pression.

### Etat de la technique

Les alliages aluminium-silicium, comportant éventuellement d'autres éléments d'addition tels que le cuivre, le magnésium, le manganèse, le zinc, le nickel ou le cobalt, et dans lesquels la teneur en silicium est égale ou supérieure à celle de l'eutectique, sont utilisés pour la fabrication de pièces moulées présentant une faible dilatation thermique et une bonne résistance au frottement, par exemple des pistons et des chemises de moteurs à combustion interne, ou pièces de systèmes de freinage ou d'embrayage. Ces alliages sont par contre assez difficiles à mouler et à usiner, et ce d'autant plus que la teneur en silicium est élevée.
Il est donc intéressant de disposer d'un procédé qui évite la fusion complète de l'alliage et conduise à une forme aussi proche que possible de la forme finale désirée pour la pièce fabriquée. C'est le cas de la mise en forme à l'état semi-solide ou thixoformage. Cette technique s'est développée depuis une vingtaine d'années à la suite des travaux du Pr Flemings au MIT, en particulier pour les alliages d'aluminium. Elle consiste à couler des demi-produits tels que des billettes en leur appliquant une force de cisaillement, par exemple par agitation mécanique ou brassage électromagnétique, de manière à transformer la structure de solidification dendritique en structure globulaire, à réchauffer des morceaux de ces demi-produits à l'état semi-solide et à les mettre en forme par injection sous pression ou forgeage. Les pièces obtenues présentent une bonne santé métallurgique, avec une absence de retassure et de ségrégation et le procédé permet des cadences élevées bien adaptées aux grandes séries de l'industrie automobile.
La majeure partie des applications industrielles utilisent l'alliage AS7G à 7% de silicium (A356 et 357 selon la désignation de l'Aluminum Association). Le thixoformage d'alliages d'aluminium hypereutectiques est décrit dans la demande de brevet EP 0572683 de la société Honda Giken. Cette demande préconise de partir d'un matériau solide dans lequel la taille de grain maximale des cristaux de silicium primaire est inférieure à 100 µm, ce qui évite une usure trop rapide de l'attaque et de l'empreinte du moule d'injection. La demande ne donne aucune indication sur le procédé de coulée conduisant à une telle structure.
La demande de brevet JP 08-323461 (Asahi Tec) décrit un procédé de mise en forme à l'état semi-solide d'un alliage AlSi hypereutectique, dans lequel le cisaillement destiné à améliorer la rhéologie et le remplissage du moule sont concomitants, de sorte que le métal entrant introduit une agitation qui conduit à une structure thixotrope et réduit la ségrégation des cristaux de silicium primaire.
L'article de I. Diewwanit et M.C. Flemings " Semi-Solid Forming of Hypereutectic Al-Si Alloys " Light Metals 1996, The Minerais, Metals & Materials Society, pp. 787-793, fait dans son introduction un exposé complet de la bibliographie sur la mise en forme à l'état semi-solide des alliages AlSi hypereutectiques, et décrit des essais de rhéomoulage avec agitation mécanique. Aucun des moyens décrits ne permet d'améliorer de manière simple l'aptitude au thixoformage des alliages d'aluminium hypereutectiques.
Par ailleurs, le brevet US 5701942 (Ube Industries) décrit un procédé de mise en oeuvre à l'état semi-solide d'alliages d'aluminium hypoeutectiques. Les exemples montrent différentes compositions avec des teneurs en silicium allant de 3 à 11%, et une composition avec 7% Si, 0,15% Ti et 0,005% B, ce qui représente un large excès de Ti par rapport à la proportion stoechiométrique correspondant à TiB₂. Smith et al. ("Crystallization of a faceted primary phase in a stirred slurry" ; Met. Trans. A ; Vollume 22A, 1991, 575-584) divulguent des alliages Al-Si hypereutectique aptes au thixoformage.

### Objet de l'invention

La demanderesse a découvert qu'on pouvait obtenir, pour les alliages AlSi hypereutectiques, des propriétés rhéologiques à l'état semi-solide très favorables à la mise en forme par thixoformage en partant d'un produit solide présentant une structure de solidification particulière, obtenue de manière simple sans brassage mécanique ou électromagnétique.
L'invention a pour objet un produit selon la revendication 1.
Elle a également pour objet un procédé pour obtenir cette microstructure consistant à ajouter à l'alliage de 50 à 2000 ppm (en poids) de bore, la quantité ajoutée étant en excès par rapport à celle strictement nécessaire à la précipitation des impuretés.

### Description de l'invention

La structure de solidification des alliages AlSi hypereutectiques, telle qu'on peut l'observer sur une coupe métallographique, comprend :
a) des particules de silicium primaire dont la taille peut être affinée, notamment par ajout de 20 à 500 ppm de phosphore,
b) des dendrites d'aluminium formées en début de palier eutectique, qui atteignent souvent des tailles supérieures à 5 mm,
c) un eutectique constitué de grains de silicium eutectique et de grains d'aluminium eutectique et, le cas échéant, de phases intermétalliques faisant intervenir les autres éléments d'alliage tels que Cu, Mg ou Ni. La taille des grains d'aluminium eutectique est corrélée à celle des dendrites et sensiblement de la même valeur. On peut révéler la présence et la taille de ces grains d'aluminium eutectique d'aspect colonnaire par attaque de l'échantillon au chlorure ferrique ou aux trois acides.

La demanderesse a constaté que lorsque soit les dendrites d'aluminium, soit les grains d'aluminium eutectique, présentaient une forme de type colonnaire (ou basaltique) et une taille supérieure à 4 mm, le produit réchauffé à l'état semi-solide jusqu'à un taux de fraction liquide compris entre 20 et 60% présentait une structure mal globulisée, les grains d'aluminium eutectique présentant une forme allongée conduisant à une rhéologie défavorable à la mise en forme dans de bonnes conditions. Par contre, si les dendrites et les grains d'aluminium eutectique présentaient une structure de type équiaxe, avec une taille inférieure à 4 mm, la structure du produit réchauffé à l'état semi-solide est bien globulisée, ce qui conduit à une rhéologie favorable à une mise en forme aisée de la pièce à réaliser et une bonne qualité métallurgique de cette pièce.
Il est important que la structure selon l'invention se retrouve dans la totalité du lopin ou de l'ébauche à réchauffer. En effet, si cette structure n'existe que dans une partie, l'hétérogénéité de la structure conduit à des difficultés lors de la mise en forme.
Un moyen efficace d'obtenir, de manière fiable et répétitive, et sans recourir à un brassage mécanique ou électromagnétique, la structure selon l'invention est d'ajouter au métal liquide destiné à être coulé sous forme de billette ou d'ébauche de 0,005 à 0,2%, et de préférence de 0,01 à 0,05%, de bore.
Le bore est utilisé de manière habituelle pour la purification de l'aluminium, de manière à précipiter les impuretés telles que Ti, Zr, Mn ou V sous forme de borures intermétalliques. On utilise aussi habituellement des alliages-mères au titane et au bore, comme l'A-T5B, pour affiner le grain de l'aluminium, par formation de particules de TiB₂ ; dans ces alliages le titane est en excès par rapport à la quantité stoechiométrique nécessaire à la formation de TiB₂ et la teneur totale en bore ne dépasse pas 50 ppm.
Il est indispensable que le bore ajouté selon l'invention soit en excès d'au moins 0,005% par rapport à la quantité stoechiométrique strictement nécessaire à l'élimination des impuretés sous forme de composés intermétalliques. L'ajout de bore peut se faire sous forme d'alliages-mères Al-B (par exemple les alliages A-B3 ou A-B6), Si-B ou Al-Si-B (par exemple l'alliage A-S10B3). Il peut se faire également sous forme d'un flux au fluoborate.
Les produits selon l'invention peuvent être utilisés pour toutes les applications habituelles des alliages eutectiques ou hypereutectiques jusqu'à 30% de silicium, notamment les pièces sollicitées en usure-frottement, comme les tambours et disques de freins, les cylindres ou chemises de moteurs ou de compresseurs, les pistons et les fourchettes de boites de vitesse.

### Exemples

On a élaboré des alliages A-S17U4G contenant (en poids) 17% Si, 4% Cu et 0,6% Mg, avec addition de 100 ppm de phosphore pour affiner les grains de silicium primaire. L'alliage A ne contenait aucune autre addition, l'alliage B a été élaboré avec addition de 0,15% de titane et 0,3% d'AT5B, alliage-mère à 5% de titane et 1% de bore. L'alliage C selon l'invention a été élaboré avec addition de 0,03% de bore. Le métal a été coulé sous forme de billettes de diamètre 75 mm par coulée semi-continue en charge, sans brassage mécanique ni électromagnétique.
L'examen d'une coupe métallographique d'une billette d'alliage A a montré, soit pour toute la section de la billette, soit au moins sur la partie la plus proche du périmètre, une structure comportant des dendrites d'aluminium et des grains d'aluminium eutectique de forme colonnaire (ou basaltique) de taille comprise entre 3 et 10 mm. Après réchauffage à l'état semi-solide, à un taux de fraction liquide de l'ordre de 40%, on observe que l'aluminium eutectique n'est pas globulisé. Le test de rhéologie révèle ce métal inapte au formage semi-solide. Même si la partie centrale de la billette présentait une structure moins défavorable, le remplissage du moule au thixoformage présentait des difficultés dues à l'hétérogénéité de la rhéologie entre le centre et le bord.
L'examen d'une coupe de billette d'alliage B montre une structure mixte, plutôt colonnaire vers l'extérieur de la billette et plutôt équiaxe vers le centre, la taille des dendrites et des grains d'aluminium eutectique variant entre 0,2 et 10 mm. Après réchauffage à l'état semi-solide, on obtient une structure partiellement globulisée. Comme dans le cas précédent, l'hétérogénéité de la structure entraîne des variations de la rhéologie, qui conduisent à des difficultés dans le remplissage du moule.
Pour la billette en alliage C selon l'invention, l'examen d'une coupe révèle une structure avec des dendrites et des grains d'aluminium d'aspect équiaxe, témoignant d'une germination homogène, de taille comprise entre 0,2 et 2 mm. Après réchauffage à l'état semi-solide, l'aluminium eutectique est parfaitement globulisé, et le test de rhéologie est systématiquement bon.

## Revendications

1. Produit en alliage aluminium-silicium hypereutectique apte au thixoformage, comportant en poids de 10 à 30% de silicium et éventuellement du cuivre à une teneur < 10%, du magnésium à une teneur < 3%, du manganèse à une teneur < 2%, du fer à une teneur < 2%, du nickel à une teneur < 4%, du cobalt à une teneur < 3% et d'autres éléments à une teneur < 0,5% chacun, et < 1% au total, le reste étant de l'aluminium, et contenant de 0,005 à 0,2% de bore, dont la microstructure est constituée de cristaux de silicium primaire, de dendrites d'aluminium de taille inférieure à 4 mm, et d'un eutectique constitué de grains de silicium eutectique et de grains d'aluminium eutectique de taille inférieure à 4 mm.

2. Produit selon la revendication 1, **caractérisé en ce qu'**il contient de 0,002 à 0,05% de phosphore.

3. Produit selon l'une des revendications 1 ou 2, **caractérisé en ce qu'**il contient au moins 0,005% de bore non associé sous forme de composé intermétallique à l'un au moins des éléments Ti, Zr, Mn ou V.

4. Produit selon l'une des revendications 1 à 3, **caractérisé en ce qu'**il contient de 0,01 à 0,05% de bore.

5. Procédé de fabrication d'un produit selon l'une des revendications 1 à 4, consistant à ajouter à l'alliage liquide servant à l'élaboration du produit une quantité de bore en excès par rapport à celle nécessaire à l'élimination des impuretés.

6. Procédé selon la revendication 5, **caractérisé en ce que** le bore est introduit dans l'alliage liquide sous forme d'alliage-mère AlB, SiB ou AlSiB.

7. Procédé selon la revendication 5, **caractérisé en ce que** le bore est introduit dans l'alliage liquide sous forme de flux à base de fluoborate.

## Patentansprüche

1. Produkt aus übereutektischer Aluminium-Silizium-Legierung zur Thixoformung mit, in Masse, 10 bis 30 % Silizium und eventuell Kupfer mit einem Gehalt < 10 %, Magnesium mit einem Gehalt < 3 %, Mangan mit einem Gehalt < 2 %, Eisen mit einem Gehalt < 2 %, Nickel mit einem Gehalt < 4 %, Kobalt mit einem Gehalt < 3 % und weiteren Elementen mit einem Gehalt von jeweils < 0,5 % und insgesamt < 1 %, Rest Aluminium, und mit 0,005 bis 0,2 % Bor, deren Mikrogefüge aus Primärsiliziumkristallen, Aluminiumdendriten mit einer Größe kleiner 4 mm und einem Eutektikum aus eutektischen Siliziumkörnern und eutektischen Aluminiumkörnern mit einer Größe kleiner 4 mm besteht.

2. Produkt nach Anspruch 1, **dadurch gekennzeichnet, dass** es 0,002 bis 0,05 % Phosphor enthält.

3. Produkt nach einem der Ansprüche 1 oder 2, **dadurch gekennzeichnet, dass** es mindestens 0,005 % Bor enthält, das nicht als intermetallische Verbindung an mindestens eines der Elemente Ti, Zr, Mn oder V gebunden ist.

4. Produkt nach einem der Ansprüche 1 bis 3, **dadurch gekennzeichnet, dass** es 0,01 bis 0,05 % Bor enthält.

5. Verfahren zur Herstellung eines Produktes nach einem der Ansprüche 1 bis 4, bei dem der flüssigen Legierung zur Herstellung des Produktes eine Bormenge zugesetzt wird, die in Bezug auf die notwendige Menge zur Eliminierung der Verunreinigungen überdosiert ist.

6. Verfahren nach Anspruch 5, **dadurch gekennzeichnet, dass** Bor als AIB-, SiB- oder AlSiB-Vorlegierung in die flüssige Legierung eingebracht wird.

7. Verfahren nach Anspruch 5, **dadurch gekennzeichnet, dass** Bor als Flussmittel auf Fluorborat-Basis in die flüssige Legierung eingebracht wird.

## Claims

1. Hypereutectic aluminium-silicon alloy product suitable for thixoforming, comprising (by weight) 10 to 30% silicon and, if applicable, copper (< 10%), magnesium (< 3%), manganese (< 2%), iron (< 2%), nickel (< 4%), cobalt (< 3%) and other elements (< 0.5% each and 1% in total), balance aluminium, and containing 0.005 to 0.2. % boron, the microstructure of which is composed of primary silicon crystals, aluminium dendrites less than 4 mm in size and a eutectic composed of eutectic silicon grains and eutectic aluminium grains less than 4 mm in size.

2. Product according to claim 1, **characterised in that** it contains 0.002 to 0.05% phosphorus.

3. Product according to claim 1 or 2, **characterised in that** it contains at least 0.005% non-associated boron in the form of an intermetallic compound with at least one of the elements Ti, Zr, Mn or V.

4. Product according to claims 1 to 3, **characterised in that** it contains 0.01 to 0.05% boron.

5. Manufacturing process of a product according to claims 1 to 4, consisting of adding an excess quantity of boron with reference to that required to eliminate impurities to the liquid alloy used to produce the product.

6. Process according to claim 5, **characterised in that** the boron is introduced into the liquid alloy in the form of AlB, SiB or AlSiB master alloy.

7. Process according to claim 5, **characterised in that** the boron is introduced into the liquid alloy in the form of fluoborate flux.
